# EUROPÄISCHE PATENTSCHRIFT

(11) **EP 0 857 222 B1**
(45) Veröffentlichungstag und Bekanntmachung des Hinweises auf die Patenterteilung: **05.01.2000**
(21) Anmeldenummer: 96938964.2
(22) Anmeldetag: 14.10.1996
(51) Int. Cl.: C21C 7/068, C21C 5/30

(54) **VERFAHREN ZUM ENTKOHLEN EINER HOCHCHROMHALTIGEN STAHLSCHMELZE**
PROCESS FOR DECARBONISING A HIGH-CHROMIUM STEEL MELT
PROCEDE DE DECARBURATION D'UN ACIER EN FUSION A HAUTE TENEUR EN CHROME

(30) Priorität: 23.10.1995 DE 19540490
(43) Veröffentlichungstag der Anmeldung: 12.08.1998
(73) Patentinhaber: MANNESMANN Aktiengesellschaft, 40213 Düsseldorf (DE)
(72) Erfinder: REICHEL, Johann, Dr.-Ing., D-40699 Erkrath (DE)
(74) Vertreter: Meissner, Peter E., Dipl.-Ing.
(86) Internationale Anmeldenummer: DE9601970
(87) Internationale Veröffentlichungsnummer: WO9715692

(56) Entgegenhaltungen:
- EP-A- 0 331 751
- DE-A- 1 508 245
- DE-A- 2 438 122
- DE-A- 3 025 425

## Beschreibung

Die Erfindung betrifft ein Verfahren zum Entkohlen einer Stahlschmelze zur Herstellung von hochchromhaltigen Stählen unter Einblasen von Sauerstoff, bei welchem die Entkohlungsgeschwindigkeit fortlaufend gemessen werden und in Abhängigkeit von den gemessenen Werten die Menge des einzublasenden Sauerstoffs eingestellt wird, wobei die Entkohlungsgeschwindigkeit aus dem CO- und CO2- Gehalt im Abgas und dem Abgasdurchfluß bestimmt wird.

Aus der DE 33 11 232 C 2 ist ein Verfahren zum Entkohlen von Stahlschmelzen bekannt, bei dem auf der Grundlage eines theoretischen Modells, das den Verlauf der Entkohlung in der Stahlschmelze beschreibt, die Prozeßgrößen berechnet werden, anhand derer der Entkohlungsprozeß gesteuert werden soll. Dabei wird Sauerstoff und ein Verdünnungsgas in die Schmelze eingeblasen und die eingeblasenen Mengen entsprechend dem Entkohlungsverlauf mit Hilfe von einstellbaren Gasdurchflußkontrollmitteln gesteuert. Die Steuerung der eingeblasenen Mengen erfolgt so, daß das Ausmaß der Entkohlung und der Kohlenstoffgehalt der Schmelze während des Schmelzprozesses anhand des Modells berechnet und mit vorbestimmten Werten verglichen werden. Zu dem Zeitpunkt, an dem der berechnete mit dem vorbestimmten Wert übereinstimmt, wird der Anteil des Verdünnungsgases und die in die Schmelze eingeblasene Gasmenge in vorbestimmter Art und Weise geändert. Bei dem Verfahren werden also die in das Modell, d. h. in ein Rechenprogramm eingegebenen Kenngrößen mit tatsächlichen Meßgrößen verglichen und durch Vergleich der vorgegebenen Sollgrößen sowie der ermittelten Istgrößen wird die Steuerung des Entkohlungsprozesses derart vorgenommen, daß der Istverlauf des Prozesses dem im Rechner simulierten Prozeßverlauf so weit wie möglich entspricht. Mit diesem computergesteuerten Entkohlungsverfahren soll der Entkohlungsvorgang exakt gesteuert werden können.

Dieses Verfahren ist zwar geeignet zum Entkohlen von Stahlschmelzen, jedoch ist dieses Verfahren aufgrund des verwendeten Modells nicht geeignet, exakt den Zeitpunkt des Erreichens des Übergangspunktes von der Entkohlungsreaktion zur Metalloxidation zu bestimmen.

Die Folge ist ein erhöhter Chromabbrand und dadurch zusätzlich erforderliche Mengen an Reduktionsstoffen, beispielsweise Ferrosilizium und Kalk als basische Neutralisierung des Siliziumsgehalts in der Schlacke, sowie letztendlich eine verminderte Haltbarkeit der Pfanne oder des Konverters.

Es ist Aufgabe der vorliegenden Erfindung, das Entkohlen einer Stahlschmelze zur Herstellung von hochchromhaltigen Stählen durch Einblasen von Sauerstoff in die Schmelze exakt so zu steuern, daß insbesondere die unerwünschte Chromoxidation vermieden und trotzdem eine starke Entkohlung der Schmelze und eine minimale Metallverschlackung erzielt wird.

Die Lösung dieser Aufgabe hinsichtlich des Verfahrens ist erfindungsgemäß gekennzeichnet durch die im Patentanspruch 1 angegebenen Merkmale. Durch die kennzeichnenden Merkmale der Unteransprüche 2 und 3 ist dieses Verfahren in vorteilhafter Weise weiter ausgestaltbar.

Erfindungsgemäß werden mit Hilfe eines Rechners auf der Grundlage gemessenener oder vorgegebener Werte die folgenden Regelgrößen berechnet: die Dauer der Al-Si-Oxidationsphase zu Beginn des Entkohlungsprozesses, die Dauer einer sich unmittelbar an die Al-Si-Oxidationsphase anschließenden Hauptentkohlungsphase bis zum Erreichen des Übergangspunktes von der Entkohlungsreaktion zur Metalloxidation, die Entkohlungsgeschwindigkeit in der Hauptentkohlungsphase, wobei die Entkohlungsgeschwindigkeit wiederum aus dem CO- und CO2- Gehalt im Abgas und dem Abgasdurchfluß bestimmt wird.

Das Verfahren wird so durchgeführt, daß die eingeblasene Sauerstoffmenge unmittelbar anschließend an die Al-Si-Oxidationsphase auf diejenige Sauerstoffmenge beschleunigt hochgefahren wird, bis sich die berechnete Entkohlungsgeschwindigkeit einstellt. Anschließend wird während der Dauer der Hauptentkohlungsphase durch Verändem der eingeblasenen Sauerstoffmenge die Entkohlungsgeschwindigkeit im wesentlichen konstant gehalten. In der sich an die Hauptentkohlungsphase unmittelbar anschließenden nachkritischen Phase wird die eingeblasene Sauerstoffmenge in der Weise kontinuierlich reduziert, daß die Entkohlungsgeschwindigkeit zeitkontinuierlich mit einer vorgegebenen Zeitkonbstanten abnimmt.

Hierdurch wird erreicht, daß eine unter den gegebenen Bedingungen maximale Entkohlung und minimale Metallverschlackung, insbesondere eine minimale unerwünschte Chromoxidation, erzielt wird. Das erfindungsgemäße Verfahren zur Herstellung von hochchromhaltigen Stählen macht sich die Erkenntnis zunutze, daß es im Prozeßverlauf einen kritischen Entkohlungszustand gibt, also einen Übergangspunkt von der Entkohlungsreaktion zur Metalloxidation, der anhand eines speziellen Modells im Voraus hinreichend genau berechnet werden kann, und die optimale Prozeßführung abhängig ist vom rechtzeitigen Erkennen dieses Zustands, nach dessen Überschreiten die Metalloxidation, insbesondere die Chromoxidation, in der Schmelze zu Ungunsten der Entkohlungsreaktion begünstigt wird.

Erst die Bestimmung des kritischen Entkohlungszustands ermöglicht bezüglich der Prozeßführung eine Vorhersage des zeitlichen Prozeßablaufs. Bei bekannten Eingangsdaten des Vormetalls, insbesondere der chemischen Zusammensetzung, der Temperatur und des Gewichts, und der Vorgabe der gewünschten Enddaten in gleicher Form wie die Eingangsdaten der Schmelze können anhand des Modells die regelungstechnisch wichtigen Größen der Prozeßführung vorausberechnet werden.

Eine konkrete Ausgestaltung des Modells zur Bestimmung des kritischen Entkohlungszustands, das es ermöglicht, die Dauer der Al-Si-Oxidationsphase Δt_{Al-Si}, die Dauer der Hauptentkohlungsphase Δtₖᵣ und die Entkohlungsgeschwindigkeit in der Hauptentkohlungsphase zu bestimmen, wird durch die Gleichungen (1) bis (5) beschrieben. Dieses Modell geht davon aus, daß während der Hauptentkohlungsphase eine nahezu konstante Entkohlungsgeschwindigkeit vorliegt, die nach dem Erreichen des Übergangspunktes von der Entkohlungsreaktion zur Metalloxidation in die sich unmittelbar anschließende nachkritische Phase übergeht. Dabei ist der Sauerstoffzufluß multipliziert mit dem Wirkungsgrad der Sauerstofflanze in der Hauptentkohlungsphase konstant.

Ein sehr geringer Cr-Abbrand wird dadurch erreicht, daß mit abnehmender Entkohlungsgeschwindigkeit zeitkontinuierlich mit der mittels der Gleichungen (1) bis (5) errechneten Zeitkonstanten τkr die Sauerstoffzufuhr verringert wird.

Die Steuerung ist durch das Einblasen von Sauerstoff mit Hilfe von einstellbaren Gasdurchflußkontrollmitteln sehr einfach zu realisieren.

Bei der Durchführung des Entkohlungsverfahrens ist es vorgesehen, für die Dauer der Al-Si-Oxidationsphase die Menge des eingeblasenen Sauerstoffs auf eine vorbestimmte Durchflußmenge einzustellen, so daß das Aufschäumen der Schlacke eine bestimmte Stärke nicht überschreitet.

Ein Beispiel der Erfindung wird anhand der beiliegenden Zeichnung näher erläutert. Die Figuren zeigen:
Fig. 1 die Entkohlungskinetik des zugrundegelegten Modells und
Fig. 2 die Sauerstoffbilanz der Entkohlungskinetik nach Fig. 1.

Fig. 1 zeigt schematisch die Entkohlungskinetik des zugrundegelegten Modells. Dabei ist auf der y-Achse die Entkohlungsgeschwindigkeit und auf der x-Achse der Kohlenstoffgehalt der Schmelze aufgetragen. Die Hauptentkohlungsphase zeichnet sich, wie Fig. 1 erkennen läßt, durch eine konstante Entkohlungsgeschwindigkeit aus, die nach dem Erreichen des kritischen Übergangspunktes von der Entkohlungsreaktion zur Metalloxidation kontinuierlich in die nachkritische Phase übergeht. Unter diesem Gesichtspunkt ist der kritische Übergangspunkt sowohl zur Hauptentkohlungsphase als auch zur nachkritischen Phase zugehörig. Dementsprechend ist die für diese beiden Phasen geltende unterschiedliche Kinetik der Entkohlungsreaktion gleich, d. h.:${\text{ΔC}}_{\text{kr}} {\text{/ Δt}}_{\text{kr}} {\text{=C}}_{\text{kr}} {\text{/ τ}}_{\text{kr}}$ mit
- ΔCₖᵣ: Kohlenstoffabbrand bis zum kritischen Punkt in %
- Δtₖᵣ: Dauer der Hauptentkohlungsphase
- Cₖᵣ: kritischer Kohlenstoffgehalt in %
- τₖᵣ: Betriebsreaktionszeitkonstante in min

Die eigentliche Entkohlung findet während der Hauptentkohlungsphase, d. h. nach dem Al-, Sl-Abbrand bis zum Errelchen des kritischen Übergangspunktes statt. Parallel zur Kohlenstoffoxidation findet bekanntermaßen eine Metalloxidation statt, vor allem die von Chrom, Mangan und Eisen. Daraus ergibt sich für die Sauerstoffbilanz die folgende Gleichung:${\text{ΔO}}_{\text{2,C}} {\text{+ ΔO}}_{\text{2,Me}} {\text{=η}}_{\text{H}} {\text{Q}}_{\text{O2,H}} {\text{Δt}}_{\text{kr}}$ mit
- ΔO_{2,C}: Sauerstoffbedarf für Kohlenstoffabbrand bis zum kritischen Punkt in Nm3/min
- ΔO_{2,Me}: Sauerstoffbedarf beim Metallabbrand bis zum kritischen Punkt in Nm3/min
- η_{H}: Wirkungsgrad der Sauerstofflanze in der Hauptentkohlungsphase
- Q_{O2,H}: Menge des eingeblasenen Sauerstoffs in der Hauptentkohlungsphase in Nm3/min

Die Energiebilanz der Schmelze sieht so aus, daß der momentane Energieinhalt der Schmelze sich aus dem anfänglichen Energieinhalt des Vormetalls und der gespeicherten Energie, die gleich der Differenz zwischen der Energiezufuhr und dem Energieverlust ist, zusammensetzt. Weiterhin wird davon ausgegangen, daß die einmal am kritischen Punkt erreichte Solltemperatur der Schmelze während der weiteren Behandlung in der nachkritischen Phase nur leicht steigt. Auf dieser Annahme gründet sich die vorgeschlagene Prozeßsteuerung, bei der während der nachkritischen Phase nur noch eine geringe Chromverschlackung stattfindet. Die Energiefreisetzung beim Kohlenstoff- und Chromabbrand wird zum größten Teil durch die auftretenden Energieverluste kompensiert. Die Energiebilanz stellt sich somit folgendermaßen dar:${\text{CTP (G}}_{\text{A}} {\text{/1000)ΔT}}_{\text{Soll}} \text{=} {\text{+ CTP (G}}_{\text{A}} \text{/1000) konst1 ΔSi/0,1 +} {\text{+ CTP (G}}_{\text{A}} \text{/1000) konst2 ΔAl/0,1 +} {\text{+ CTP (G}}_{\text{A}} {\text{/1000) (konst3 + λkonst4) ΔC}}_{\text{kr}} \text{/0,1 +} {\text{+ CTP (G}}_{\text{A}} {\text{/1000) konst5 ΔC}}_{\text{kr}} \text{/0,1 +} {\text{+ CTP (G}}_{\text{A}} {\text{/1000) konst6 ΔFe}}_{\text{kr}} \text{/0,1 +} {\text{+ CTP (G}}_{\text{A}} {\text{/1000) konst7 ΔMn}}_{\text{kr}} \text{/0,1 +} {\text{- (CGP /1000) (konst8 G}}_{\text{A}} {\text{ΔC}}_{\text{kr}} {\text{/100 + Q}}_{\text{Ar,AI-Si}} {\text{Δt}}_{\text{AI-Si}} {\text{+ Q}}_{\text{Ar,H}} {\text{Δt}}_{\text{kr}} {\text{)(T}}_{\text{0}} {\text{+ T}}_{\text{Soll}} \text{/2)} {\text{-CTP ΔTw ΔQw (Δt}}_{\text{AI-Si}} {\text{+ Δt}}_{\text{kr}} \text{)} {\text{-CSP (Δt}}_{\text{AI-Si}} {\text{+ Δt}}_{\text{kr}} \text{)/60} {\text{-Σ(G}}_{\text{i}} {\text{/1000)C}}_{\text{i}}$ mit
- G_{A}: Schmelzgewicht in Kg
- ΔSi: Si-Abbrand mit konst1=25 bis 40 K/0,1% Si-Abbrand
- ΔAl: Al-Abbrand mit konst2=25 bis 45 K/0,1% Al-Abbrand
- ΔCₖᵣ: C-Abbrand mit konst3=5 bis 20 K/0,1% C-Abbrand und λ-Anteil (konst4=20 bis 40) der CO-Nachverbrennung
- ΔCrₖᵣ: Cr-Abbrand mit konst5=5 bis 20 K/0,1% Cr-Abbrand
- ΔFeₖᵣ: Fe-Abbrand mit konst6=1 bis 10 K/0,1% Fe-Abbrand
- ΔMnₖᵣ: Mn-Abbrand mit konst7=5 bis 20 K/0,1% Mn-Abbrand
- CTP: spezifische Wärmekapazität der Schmelze in KWh/K/t
- λ: Anteil der CO-Nachverbrennung im Kessel
- CGP: spezifische Wärmekapazität des Abgases in KWh/Nm3/K
- Q_{Ar,AI;Si} , Q_{Ar,H}: Ar-inertgasdurchfluß in der Al-Si-und Hauptentkohlungsphase in Nm3/min
- CWP: spezifische Wärmekapazität des Kühlwassers in KWh/I/K
- ΔTw: Temperaturdifferenz Einlauf/Auslauf in K
- Qw: mittlerer Kühlwasserdurchfluß in l/min
- CSP: Strahlungsleistung der Wandung in KW
- Gᵢ: Zugabe "i" in Kg
- Cᵢ: Enthalpie der Legierung "i" in KWh/t
- T₀: Temperatur des Vormetalls in °C

Die rechte Seite der Energiebilanzgleichung (3) weist mehrere mit einem positiven Vorzeichen versehene Glieder auf, die die durch den Metallabbrand (Metalloxidation) freigesetzte Wärmeenergie erfassen. Die Intensität des Metallabbrands wird für die einzelnen Metalle durch die Konstanten Konst. 1 bis Konst. 7 charakterisiert. Es handelt sich dabei um für den Schmelzofen und die Schmelze typische Parameter. Die mit einem negativen Vorzeichen versehenen Glieder von Gleichung (3) umfassen die Energieverluste durch die Abgasabführung, durch die Wasserkühlung, durch die Wärmeabstrahlung und den Energiebedarf für das Einschmelzen von Legierungen und Schlacken.

Der Zusammenhang der prozeßrelevanten Temperaturen ergibt sich aus Gleichung (4):${\text{ΔT}}_{\text{Soll}} {\text{= T}}_{\text{Skr}} {\text{- T}}_{\text{0}}$ mit
- T_{Skr}: Solltemperatur der Schmelze am kritischen Punkt in °C
- ΔT_{Soll}: Solltemperaturzuwachs der Schmelze am kritischen Punkt in °C
- T₀: Temperatur der Schmelze am Beginn der Behandlung in °C

Die wesentliche Größe, die sich aus der Lösung des Gleichungssystems (1), (2) und (3) ergibt, ist der kritische Kohlenstoffabbrand ΔCₖᵣ. Mit diesem erhält man den kritischen Kohlenstoffgehalt Cₖᵣ, das ist der Kohlenstoffgehalt am Übergangspunkt der Schmelze gemäß Fig. 1, aus folgender Gleichung:${\text{C}}_{\text{kr}} {\text{= C}}_{\text{A}} {\text{- ΔC}}_{\text{kr}}$ wobei C_{A} der Anfangskohlenstoffgehalt der Schmelze ist.

Die Entkohlungsgeschwindigkeit läßt sich berechnen unter Berücksichtigung der folgenden Gleichung gemäß Fig. 1:${\text{(-dC / dt) = ΔC}}_{\text{kr}} {\text{/ Δt}}_{\text{kr}} {\text{= C}}_{\text{kr}} {\text{/ τ}}_{\text{kr}}$

Zusätzlich zum kritischen Kohlenstoffgehalt Cₖᵣ erhält man durch Lösung des Gleichungssystems (1) - (4) die regelungstechnisch sehr wichtigen Prozeßzeiten tₖᵣ und t_{Al-Si}. Als vierte Unbekannte bestimmt das Gleichungssystem die Größe (T₀ + ΔT_{Soll}/2). Diesen Wert in Gleichung (4) eingesetzt ergibt T_{Skr} - die Solltemperatur der Schmelze am kritischen Punkt.

Das Modell zur Bestimmung des kritischen Entkohlungszustands wird durch die Gleichungen (1) bis (5) eindeutig beschrieben und ermöglicht es die für den Entkohlungsprozeß relevanten Steuerungsgrößen: die Dauer der Al-Si-Oxidationsphase Δt_{AI-Si}, die Dauer der Hauptentkohlungsphase Δtₖᵣ und die Entkohlungsgeschwindigkeit in der Hauptentkohlungsphase zu bestimmen.

Die Durchführung des Entkohlungsverfahrens erfolgt so, daß zu Beginn der Entkohlung mit Hilfe der Gleichungen (1) bis (5) die relevanten Steuerungsgrößen berechnet werden. Der weitere Prozeßablauf ist in Fig. 2 schematisch dargestellt. In der AL-SI-Oxidationsphase wird ein vorbestimmter Sauerstoffdurchfluß und ein vorbestimmter Innertgasdurchfluß (beispielsweise Argon) eingestellt und durch die Schmelze geleitet. Die vorbestimmten Werte liegen dabei in einem Bereich, bei dem die Schäumung der Metallschlacke die zulässigen Werte nicht überschreitet. Unmittelbar anschließend an die Al-Si-Oxidationsphase wird die Innertgaszuführung abgeschaltet und die zugeführte Sauerstoffmenge beschleunigt hochgefahren, bis sich die für die Hauptentkohlungsphase berechnete Entkohlungsgeschwindigkeit, die aus dem CO- und CO2- Gehalt im Abgas und dem Abgasdurchfluß bestimmt wird, einstellt. Diese Entkohlungsgeschwindigkeit wird durch Regulierung der Sauerstoffzufuhr während der Hauptentkohlungsphase im wesentlichen konstant gehalten. Bei Erreichen des kritischen Übergangspunktes tₖᵣ wird die zugeführte Sauerstoffmenge zeitproportional mit der Zeitkonstanten tₖᵣ verringert.

Die Besonderheit der Erfindung liegt in der Bestimmung der Metallbadkonzentrationen der chemischen Elemente, der Metallbadtemperatur am kritischen Punkt und der Zeitpunkt seines Auftritts. Am kritischen Übergangspunkt werden außerdem die chemisch-thermodynamischen Verhältnisse der im Metallbad ablaufenden chemischen Reaktionen berechnet. Bezüglich der maximalen momentanen Entkohlung und der minimalen Metallverschlackung gelten diese Reaktionsabläufe als optimal. Der optimale Reaktionsablauf wird in der nachkritischen Entkohlungsphase dadurch beibehalten, daß die für den kritischen Übergangspunkt anhand des Modells berechneten Prozeßgrößen zur Steuerung der nachkritischen Phase herangezogen werden, sodaß die unerwünschte Chromoxidation, der Sauerstoffverbrauch und der Verbrauch an Reduktionsstoffen, vor allem des Siliziums, wesentlich minimiert twerden können. Gesteuert wird wie in der Hauptentkohlungsphase die Sauerstoffdurchflußmenge über die Entkohlungsgeschwindigkeit.

Die modellmäßige Bestimmung des kritischen Zustandes erlaubt außerdem die optimalen Eingangsdaten der Schmelze zu definieren. Die Anwendungsmöglichkeiten des Verfahrens erstrecken sich grundsätzlich auf alle Prozesse, die unter reduzierender Wirkung des Kohlenstoffs gegenüber der Chromoxidation ablaufen. Zu diesen gehören sowohl Vakuumfrischprozesse (VOD) als auch AOD-Konverterprozesse (Argon Oxigen Decarburization) mit allen technischen Abwandlungen.

## Patentansprüche

1. Verfahren zum Entkohlen einer Stahlschmelze zur Herstellung von hochchromhaltigen Stählen unter Einblasen von Sauerstoff, bei welchem die Entkohlungsgeschwindigkeit fortlaufend gemessen wird und in Abhängigkeit von den gemessenen Werten die Menge des einzublasenden Sauerstoffs eingestellt wird,
**dadurch gekennzeichnet,**
- daß mit Hilfe eines Rechners auf der Grundlage gemessener und vorgegebener Werte folgende Regelgrößen berechnet werden:
a) die Dauer der Al-Si-Oxidationsphase zu Beginn des Entkohlungsprozesses,
b) die Dauer einer sich unmittelbar an die Al-Si-Oxidationsphase anschließenden Hauptentkohlungsphase bis zum Erreichen des Übergangspunktes von der Entkohlungsreaktion zur Metalloxidation und
c) die Entkohlungsgeschwindigkeit in der Hauptentkohlungsphase und
- daß die eingeblasene Sauerstoffmenge unmittelbar anschließend an die Al-Si-Oxidationsphase auf diejenige Sauerstoffmenge der Hauptentkohlungsphase beschleunigt hochgefahren wird, bis sich die gemäß c) berechnete Entkohlungsgeschwindigkeit einstellt,
- daß für die Dauer der Hauptentkohlungsphase durch die eingeblasene Sauerstoffmenge die Entkohlungsgeschwindigkeit im wesentlichen konstant gehalten wird und
- daß unmittelbar anschließend an die Hauptentkohlungsphase die eingeblasene Sauerstoffmenge in der Weise kontinuierlich reduziert wird, daß sich die Entkohlungsgeschwindigkeit zeitkontinuierlich mit einer vorbestimmten Zeitkonstanten verringert.

2. Verfahren nach Anspruch 1,
**dadurch gekennzeichnet,**
daß die Dauer der Al-Si-Oxidationsphase Δt_{Al-Si}, die Dauer der Hauptentkohlungsphase Δtₖᵣ und die Entkohlungsgeschwindigkeit in der Hauptentkohlungsphase anhand eines durch die folgenden Gleichungen (1) bis (5) beschriebenen Modells berechnet wird:${\text{ΔC}}_{\text{kr}} {\text{/ Δt}}_{\text{kr}} {\text{=C}}_{\text{kr}} {\text{/ τ}}_{\text{kr}}$ mit
ΔCₖᵣ Kohlenstoffabbrand bis zum kritischen Punkt in %
Δtₖᵣ Dauer der Hauptentkohlungsphase
Cₖᵣ kritischer Kohlenstoffgehalt in %
τₖᵣ Betriebsreaktionszeitkonstante in min${\text{ΔO}}_{\text{2,C}} {\text{+ ΔO}}_{\text{2,Me}} {\text{=η}}_{\text{H}} {\text{Q}}_{\text{O2,H}} {\text{Δt}}_{\text{kr}}$
mit
ΔO_{2,C} Sauerstoffbedarf für Kohlenstoffabbrand bis zum kritischen Punkt in Nm3/min
ΔO_{2,Me} Sauerstoffbedarf beim Metallabbrand bis zum kritischen Punkt in Nm3/min
η_{H} Wirkungsgrad der Lanze in der Hauptentkohlungsphase
Q_{O2,H} Menge des eingeblasenen Sauerstoffs in der Hauptentkohlungsphase in Nm3/min${\text{CTP (G}}_{\text{A}} {\text{/1000) ΔT}}_{\text{Soll}} \text{=} {\text{+ CTP (G}}_{\text{A}} \text{/1000) konst1 ΔSi/0,1 +} {\text{+ CTP (G}}_{\text{A}} \text{/1000) konst2 ΔAl/0,1 +} {\text{+ CTP (G}}_{\text{A}} {\text{/1000) (konst3 + λkonst4) ΔC}}_{\text{kr}} \text{/0,1 +} {\text{+ CTP (G}}_{\text{A}} {\text{/1000) konst5 ΔC}}_{\text{kr}} \text{/0,1 +} {\text{+ CTP (G}}_{\text{A}} {\text{/1000) konst6 ΔFe}}_{\text{kr}} \text{/0,1 +} {\text{+ CTP (G}}_{\text{A}} {\text{/1000) konst7 ΔMn}}_{\text{kr}} \text{/0,1 +} {\text{- (CGP/1000) (konst8 G}}_{\text{A}} {\text{ΔC}}_{\text{kr}} {\text{/100 + Q}}_{\text{Ar,Al-Si}} {\text{Δt}}_{\text{Al-Si}} {\text{+ Q}}_{\text{Ar,H}} {\text{Δt}}_{\text{kr}} {\text{)(T}}_{\text{0}} {\text{+ T}}_{\text{Soll}} \text{/2)} {\text{-CTP ΔTw ΔQw (Δt}}_{\text{Al-Si}} {\text{+ Δt}}_{\text{kr}} \text{)} {\text{-CSP (Δt}}_{\text{Al-Si}} {\text{+ Δt}}_{\text{kr}} \text{)/60} {\text{-Σ(G}}_{\text{i}} {\text{/1000) C}}_{\text{i}}$
mit
ΔSi Si-Abbrand mit konst1 =25 bis 40 K/0,1% Si-Abbrand
ΔAl Al-Abbrand mit konst2=25 bis 45 K/0,1% Al-Abbrand
ΔCₖᵣ C-Abbrand mit konst3=5 bis 20 K/0,1% C-Abbrand und λ-Anteil (konst4=20 bis 40) der CO-Nachverbrennung
ΔCrₖᵣ Cr-Abbrand mit konst5=5 bis 20 K/0,1% Cr-Abbrand
ΔFeₖᵣ Fe-Abbrand mit konst6=1 bis 10 K/0,1% Fe-Abbrand
ΔMnₖᵣ Mn-Abbrand mit konst7=5 bis 20 K/0,1% Mn-Abbrand
CTP spezifische Wärmekapazität der Schmelze in KWh/K/t
λ Anteil der CO-Nachverbrennung im Kessel
CGP spezifische Wärmekapazität des Abgases in KWh/Nm3/K
Q_{Ar,Al;Si}, Q_{Ar,H} Ar-inertgasdurchfluß in der Al-Si-und Hauptentkohlungsphase in Nm3/min
CWP spezifische Wärmekapazität des Kühlwassers in KWh/l/K
ΔTw Temperaturdifferenz EinlauflAuslauf in K
Qw mittlerer Kühlwasserdurchfluß in Vmin
CSP Strahlungsleistung der Wandung in KW
Gᵢ Zugabe "i" in Kg
Cᵢ Enthalpie der Legierung "i" in KWh/t
T₀ Temperatur der Schmelze am Beginn der Behandlung in °C
mit${\text{ΔT}}_{\text{Soll}} {\text{= T}}_{\text{Skr}} {\text{- T}}_{\text{0}}$ mit
T_{Skr} Solltemperatur der Schmelze am kritischen Punkt in °C
ΔT_{Soll} Solltemperaturzuwachs der Schmelze am kritischen Punkt in °C,
wobei die Entkohlungsgeschwindigkeit sich ergibt unter Berücksichtigung von${\text{(-dC / dt) = ΔC}}_{\text{kr}} {\text{/ Δt}}_{\text{kr}} {\text{= C}}_{\text{kr}} {\text{/ τ}}_{\text{kr}}$

3. Verfahren nach Anspruch 2,
**dadurch gekennzeichnet,**
daß die Entkohlungsgeschwindigkeit nach dem Erreichen des kritischen Punktes zeitkontinuierlich mit der Zeitkonstanten τₖᵣ verringert wird.

## Claims

1. A process for decarburising a steel melt to produce steels with a high chromium content by injecting oxygen, in which process the decarburisation rate is measured continuously and the amount of oxygen to be injected is adjusted as a function of the measured values,
characterised in that
- the following control variables are calculated with the aid of a computer on the basis of measured and set values:
a) the duration of the Al-Si oxidation phase at the beginning of the decarburisation process,
b) the duration of a main decarburisation phase, following immediately on the Al-Si oxidation phase, up to the point of transition from the decarburisation reaction to metal oxidation is reached and
c) the decarburisation rate in the main decarburisation phase and
- immediately after the Al-Si oxidation phase, the amount of oxygen injected is raised at an accelerated rate to the amount of oxygen of the main decarburisation phase, until the decarburisation rate calculated according to c) is established,
- the decarburisation rate is kept substantially constant for the duration of the main decarburisation phase through the amount of oxygen injected and
- immediately after the main decarburisation phase, the amount of oxygen injected is reduced continuously in such a manner that the decarburisation rate is reduced continuously over time in line with a given time constant.

2. A process according to claim 1,
characterised in that
the duration of the Al-Si oxidation phase Δt_{Al-Si}, the duration of the main decarburisation phase Δtₖᵣ and the decarburisation rate in the main decarburisation phase is calculated by means of a model described by the following equations (1) to (5):${\text{ΔC}}_{\text{kr}} {\text{/ Δt}}_{\text{kr}} {\text{= C}}_{\text{kr}} {\text{/ τ}}_{\text{kr}}$ in which
ΔCₖᵣ carbon burn-off to the critical point in %
Δtₖᵣ duration of main decarburisation phase
Cₖᵣ critical carbon content in %
τₖᵣ operating reaction time constant in mins${\text{ΔO}}_{\text{2,C}} {\text{+ ΔO}}_{\text{2,Me}} {\text{= η}}_{\text{H}} {\text{Q}}_{\text{O2,H}} {\text{Δt}}_{\text{kr}}$
in which
ΔO_{2,C} oxygen requirement for carbon burn-off to the critical point in Nm³/min
ΔO_{2,Me} oxygen requirement during metal burn-off to the critical point in Nm³/min
η_{H} efficiency of lance in main decarburisation phase
Q_{O2,H} amount of oxygen injected in main decarburisation phase in Nm³/min${\text{CTP (G}}_{\text{A}} {\text{/1000) ΔT}}_{\text{set}} \text{=} {\text{+ CTP (G}}_{\text{A}} \text{/1000) const1 ΔSi/0.1 +} {\text{+ CTP (G}}_{\text{A}} \text{/1000) const2 ΔAl/0.1 +} {\text{+ CTP (G}}_{\text{A}} {\text{/1000) (const3 + λconst4) ΔC}}_{\text{kr}} \text{/0.1 +} {\text{+ CTP (G}}_{\text{A}} {\text{/1000) const5 ΔC}}_{\text{kr}} \text{/0.1 +} {\text{+ CTP (G}}_{\text{A}} {\text{/1000) const6 ΔFe}}_{\text{kr}} \text{/0.1 +} {\text{+ CTP (G}}_{\text{A}} {\text{/1000) const7 ΔMn}}_{\text{kr}} \text{/0.1 +} {\text{- (CGP/1000) (const8 G}}_{\text{A}} {\text{ΔC}}_{\text{kr}} {\text{/100 + Q}}_{\text{Ar,Al-Si}} {\text{Δt}}_{\text{Al-Si}} {\text{+ Q}}_{\text{Ar,H}} {\text{Δt}}_{\text{kr}} {\text{) (T}}_{\text{0}} {\text{+ T}}_{\text{set}} \text{/2)} {\text{- CTP ΔTw ΔQw (Δt}}_{\text{Al-Si}} {\text{+ Δt}}_{\text{kr}} \text{)} {\text{- CSP (Δt}}_{\text{Al-Si}} {\text{+ Δ t}}_{\text{kr}} \text{)/60} {\text{- Σ (G}}_{\text{i}} {\text{/1000) C}}_{\text{i}}$
in which
ΔSi Si burn-off with const1 = 25 to 40 K/0.1 % Si burn-off
ΔAl Al burn-off with const2 = 25 to 45 K/0.1 % Al burn-off
ΔCₖᵣ C burn-off with const3 = 5 to 20 K/0.1 % C burn-off and λ proportion (const4 = 20 to 40) of CO post-combustion
ΔCrₖᵣ Cr burn-off with const5 = 5 to 20 K/0.1 % Cr burn-off
ΔFeₖᵣ Fe burn-off with const6 = 1 to 10 K/0.1 % Fe burn-off
ΔMnₖᵣ Mn burn-off with const7 = 5 to 20 K/0.1 % Mn burn-off
CTP specific heat capacity of the melt in kWh/K/t
λ proportion of CO post-combustion in boiler
CGP specific heat capacity of exhaust gas in kWh/Nm³/K
Q_{Ar,Al;Si}, Q_{Ar,H} Ar inert gas throughput in Al-Si and main decarburisation phase in Nm³/min
CWP specific heat capacity of cooling water in kWh/l/K
ΔTw inlet/outlet temperature difference in K
Qw average cooling water throughput in l/min
CSP radiation capacity of wall in kW
Gᵢ addition of "i" in kg
Cᵢ enthalpy of alloy "i" in kWh/t
T₀ temperature of melt at beginning of treatment in °C
with${\text{ΔT}}_{\text{set}} {\text{= T}}_{\text{Skr}} {\text{- T}}_{\text{0}}$ in which
T_{Skr} set temperature of melt at critical point in °C
ΔTₛₑₜ set temperature increase of melt at critical point in °C
wherein the decarburisation rate is obtained in accordance with${\text{(-dC / dt) = ΔC}}_{\text{kr}} {\text{/ Δt}}_{\text{kr}} {\text{= C}}_{\text{kr}} {\text{/ τ}}_{\text{kr}}$

3. A process according to claim 2,
characterised in that,
once the critical point is reached, the decarburisation rate is reduced continuously over time in line with the time constant τₖᵣ.

## Revendications

1. Procédé de décarburation d'une matière en fusion d'acier pour fabriquer des aciers à teneur élevée en chrome en soufflant de l'oxygène, dans lequel la vitesse de décarburation est mesurée de façon continue et, de façon dépendant des valeurs mesurées, la quantité d'oxygène qui doit être soufflée est réglée,
caractérisé en ce que les grandeurs de réglage suivantes sont calculées à l'aide d'un calculateur sur la base de valeurs mesurées et prédéfinies :
a) la durée de la phase d'oxydation AI-Si au début du processus de décarburation,
b) la durée d'une phase de décarburation principale se raccordant directement à la phase d'oxydation Al-Si jusqu'à atteindre le point de transition de la réaction de décarburation à l'oxydation métallique, et
c) la vitesse de décarburation dans la phase de décarburation principale, et
- en ce que la quantité d'oxygène soufflée est augmentée de façon accélérée directement à la suite de la phase d'oxydation AI-Si à la quantité d'oxygène correspondante de la phase de décarburation principale jusqu'à ce que soit atteinte la vitesse de décarburation calculée selon c),
- en ce que, pour la durée de la phase de décarburation principale, la vitesse de décarburation est maintenue sensiblement constante par la quantité d'oxygène soufflée, et
- en ce que, directement à la suite de la phase de décarburation principale, la quantité d'oxygène soufflée est réduite de façon continue de façon que la vitesse de décarburation diminue continuellement dans le temps avec une constante de temps prédéterminée.

2. Procédé selon la revendication 1,
caractérisé en ce que la durée de la phase d'oxydation Al-Si ΔtAl-Si, la durée de la phase de décarburation principale Δtₖᵣ, et la vitesse de décarburation dans la phase de décarburation principale sont calculées en référence à un modèle décrit par les relations suivantes 1 à 5 :${\text{ΔC}}_{\text{kr}} {\text{/ Δt}}_{\text{kr}} {\text{= C}}_{\text{kr}} {\text{/ τ}}_{\text{kr}}$ avec
ΔCₖᵣ combustion de carbone jusqu'au point critique en %
Δtₖᵣ durée de la phase de décarburation principale
Cₖᵣ teneur critique en carbone en %
τₖᵣ constante de temps de la réaction en fonctionnement en mn${\text{ΔO}}_{\text{2,C}} {\text{+ ΔO}}_{\text{2,Me}} {\text{= η}}_{\text{H}} {\text{Q}}_{\text{O2,H}} {\text{Δt}}_{\text{kr}}$
avec
ΔO_{2,C} besoin d'oxygène pour la combustion de carbone jusqu'au point critique en Nm3/mn
ΔO_{2,Me} besoin d'oxygène lors de la combustion du métal jusqu'au point critique en Nm3/mn
η_{H} rendement de la lance dans la phase de décarburation principale
Q_{O2,H} quantité de l'oxygène soufflé dans la phase de décarburation principale en Nm3/mn${\text{CTP (G}}_{\text{A}} {\text{/1000) ΔT}}_{\text{Soll}} \text{=} {\text{+ CTP (G}}_{\text{A}} \text{/1000) const1 ΔSi/0,1 +} {\text{+ CTP (G}}_{\text{A}} \text{/1000) const2 ΔAl/0,1 +} {\text{+ CTP (G}}_{\text{A}} {\text{/1000) (const3 + λkonst4) ΔC}}_{\text{kr}} \text{/0,1 +} {\text{+ CTP (G}}_{\text{A}} {\text{/1000) const5 ΔC}}_{\text{kr}} \text{/0,1 +} {\text{+ CTP (G}}_{\text{A}} {\text{/1000) const6 ΔFe}}_{\text{kr}} \text{/0,1 +} {\text{+ CTP (G}}_{\text{A}} {\text{/1000) const7 ΔMn}}_{\text{kr}} \text{/0,1 +} {\text{- (CTP/1000) (const8 G}}_{\text{A}} {\text{ΔC}}_{\text{kr}} {\text{/100 + Q}}_{\text{Ar,Al-Si}} {\text{Δt}}_{\text{Al-Si}} {\text{+ Q}}_{\text{Ar,H}} {\text{Δt}}_{\text{kr}} {\text{) (T}}_{\text{O}} {\text{+ T}}_{\text{Soll}} \text{/2)} {\text{- CTP ΔTw ΔQw (Δt}}_{\text{Al-Si}} {\text{+ Δt}}_{\text{kr}} \text{)} {\text{- CSP (Δt}}_{\text{Al-Si}} {\text{+ Δt}}_{\text{kr}} \text{)/60} {\text{- Σ (G}}_{\text{i}} {\text{/1000) C}}_{\text{i}}$
avec
ΔSi Combustion de Si avec const1 = 25 à 40 K/O, combustion de Si 1%
ΔAl Combustion de Al avec const2 = 25 à 45 K/O, combustion de Al 1%
ΔCₖᵣ Combustion de C avec const3 = 5 à 20 K/O, combustion de C 1% et portion λ (const4 = 20 à 40) de la combustion ultérieure de CO
ΔCrₖᵣ Combustion de Cr avec const5 = 5 à 20 K/O, combustion de Cr 1%
ΔFeₖᵣ Combustion de Fe avec const6 = 1 à 10 K/O, combustion de Fe 1%
ΔMnₖᵣ Combustion de Mn avec const7 = 5 à 20 K/O, combustion de Mn 1%
CTP Capacité thermique spécifique de la matière en fusion en KWh/K/t
λ Portion de la combustion ultérieure de CO dans la chaudière
CGP Capacité thermique spécifique du gaz d'échappement en KWh/Nm3/K
Q_{Ar,Al-Si,} Q_{Ar,H} Débit de gaz inerte Ar dans les phases AI-Si et de décarburation principale en Nm3/mn
CWP Capacité thermique spécifique de l'eau de refroidissement en KWh/l/K
ΔTw Différence de température entrée-sortie en K
Qw Débit d'eau de refroidissement moyen en l/mn
CSP Puissance de rayonnement des parois en KW
Gi Ajout « i » en kg
Ci Enthalpie de l'alliage « i » en KWh/t
T₀ Température de la matière en fusion au début du traitement en °C
avec${\text{ΔT}}_{\text{Soll}} {\text{= T}}_{\text{Skr}} {\text{- T}}_{\text{O}}$ avec
T_{Skr} Température de consigne de la matière en fusion au point critique en °C
ΔT_{Soll} Croissance de la température de consigne de la matière en fusion au point critique en °C
la vitesse de décarburation étant obtenue en tenant compte de${\text{(-dC / dt) = ΔC}}_{\text{kr}} {\text{/ Δt}}_{\text{kr}} {\text{= C}}_{\text{kr}} {\text{/ τ}}_{\text{kr}}$

3. Procédé selon la revendication 2,
caractérisé en ce que la vitesse de décarburation est diminuée après avoir atteint le point critique, de façon continue dans le temps, avec la constante de temps τₖᵣ.
